# DEMANDE DE BREVET EUROPEEN

(11) **EP 0 727 174 A1**
(43) Date de publication de la demande: **21.08.1996**
(21) Numéro de dépôt: 96400300.8
(22) Date de dépôt: 14.02.1996
(51) Int. Cl.: A47L 13/16, D03D 13/00, D03D 23/00

(54) **Support textile du type serpillière ou lavette, lavable en machine à laver**

(30) Priorité: 15.02.1995 FR 9501716
(71) Demandeur: FINANCIERE ELYSEES BALZAC, F-75008 Paris (FR)
(72) Inventeur: Perrin, Guy, F-59223 Roncq (FR)
(74) Mandataire: Le Roux, Martine

(57) **Abrégé**

La présente invention a pour objet un support textile du type serpillière ou lavette, présentant deux faces dont l'une au moins est dotée d'un certain relief et une faible épaisseur, constitué de fils de trame de gros diamètre en un matériau absorbant et de fils de chaîne fins en un matériau résistant ; lesdits fils de trame et fils de chaîne étant sur la majeure partie, voire la totalité de la surface dudit support, entrecroisés, pour générer ledit relief, selon une armure présentant un motif de base. De façon caractéristique, ledit motif de base comporte au moins un fil de trame avec flotté et au moins un fil de trame sans flotté. Ledit support textile présente une résistance remarquable à des lavages en machine à laver à 90°C.

## Description

La présente invention a pour objet un support textile du type serpillière ou lavette. Ledit support textile, d'une faible épaisseur, présente deux faces dont l'une au moins est dotée d'un certain relief. Il s'agit d'un outil de nettoyage obtenu par tissage, qui constitue un perfectionnement aux outils de nettoyage de ce type, existants à ce jour. Ledit support textile selon l'invention présente le relief nécessaire à son efficacité et le conserve, sans réelle déformation, après lavage en machine à laver à 60°C voire 90°C. Les caractéristiques et performances dudit support textile sont développées plus avant dans la présente description.

On emploie, généralement et dans le cadre de cette description, le terme serpillière pour des supports textiles, d'une relative épaisseur (2 à 5 mm), d'un grammage compris entre environ 400 et 600 g/m² et tout particulièrement destinés au lavage des sols. Pour la mise en oeuvre d'un tel lavage, on utilise lesdits supports textiles associés ou non à un outil du type balai brosse.

On emploie, généralement et dans le cadre de cette description, le terme lavette pour des supports textiles plus minces que les serpillières (1,5 à 3 mm d'épaisseur), d'un grammage compris entre environ 300 et 400 g/m² et tout particulièrement destinés au lavage de surfaces (murs, par exemple...) autres que les sols.

Ces outils de nettoyage, serpillières ou lavettes, selon l'art antérieur et selon l'invention, sont caractérisés par d'importantes capacité et vitesse d'absorption de liquides ainsi qu'une certaine aptitude à désolidariser du sol ou autre surface à nettoyer, par action mécanique, tout ce qui n'a pas lieu d'y rester. Cette aptitude au nettoyage est d'autant plus développée que les faces desdits outils de nettoyage sont dotées d'un relief plus conséquent.

Comme tout tissu, le support textile de l'invention est une étoffe formée par l'entrecroisement perpendiculaire de deux ensembles de fils : les fils de chaîne et les fils de trame.

On rappelle ci-après quelques notions générales qui sont utiles à la compréhension tant de l'invention que de son art antérieur le plus proche. Lesdites notions sont également utiles à la définition même de l'invention. Elles sont illustrées sur la figure 1.

La chaîne est définie comme l'ensemble des fils parallèles au sens d'avancement du tissu en cours de fabrication sur le métier à tisser ; la trame étant l'ensemble des fils perpendiculaires à ceux de la chaîne.

Le mode d'entrecroisement des fils de chaîne et de trame se nomme l'armure et se représente par un schéma dit de mise en carte. Ce schéma se réalise sur papier quadrillé dont chaque rangée verticale représente un fil de chaîne et chaque rangée horizontale un fil de trame. Chaque case représente alors l'intersection d'un fil de chaîne et d'un fil de trame. Sur ce schéma, par convention, on noircit la case si à cette intersection, le fil de chaîne passe au-dessus du fil de trame. On laisse la case blanche, vide, si à ladite intersection, le fil de trame passe au-dessus du fil de chaîne. Sur un tel schéma, on représente le motif de base qui est répété x fois pour constituer l'armure.

On appelle flotté en trame, l'effet obtenu lorsque le fil de trame (ou la trame) passe sur (ou sous) plusieurs fils de chaîne consécutifs (au moins deux). Sur un schéma de mise en carte, un tel flotté se représente donc par au moins deux cases adjacentes noircies, peintes (ou non noircies, non peintes) sur la même ligne horizontale. (On définit, de façon similaire, des flottés en chaîne). On comprendra que, d'une manière générale, pour assurer un minimum de liaisons entre la trame et la chaîne, sur un schéma de mise en carte, on ne peut avoir de flotté sur toute la longueur d'une trame ou d'une chaîne.

On a représenté, sur la figure 1, une mise en carte d'une armure "théorique" qui comporte quatre fils de trame 1a, 1b, 1c, 1d et quatre fils de chaîne 2a, 2b, 2c, 2d. Le premier fil de trame 1a passe au-dessous de trois fils de chaîne 2d, 2a et 2b consécutifs ; on dit que ledit fil de trame a un flotté de 3 (on observe trois cases noircies adjacentes sur la rangée horizontale qui représente ledit premier fil de trame 1a). Ni le second fil de trame 1b, ni le troisième 1c n'ont de flotté. Ils sont liés de façon maximale aux fils de chaîne 2a, 2b, 2c, 2d (on n'observe ni deux cases noircies adjacentes, ni deux cases blanches adjacentes sur les rangées horizontales qui représentent lesdits second et troisième fils de trame 1b, 1c). Le quatrième fil de trame 1d passe au-dessus de trois fils de chaîne 2c, 2d et 2a consécutifs ; on dit que ledit fil de trame a un flotté de 3 (on observe trois cases blanches, non noircies, adjacentes sur la rangée horizontale qui représente ledit quatrième fil de trame 1d).

On note incidemment ici que ladite armure "théorique" représentée sur la figure 1 est une armure du type de celles que l'on peut rencontrer dans la structure des supports textiles de l'invention. En son sein, on trouve des fils de trame avec flotté 1a et 1d et des fils de trame sans flotté 1b et 1c ... On précise, plus avant dans le présent texte, les caractéristiques desdits supports textiles de l'invention, les caractéristiques de leur contexture et de leurs armures.

On rappelle en effet que, d'une manière générale, un support textile (une étoffe) n'est parfaitement défini(e) que si l'on précise, à la fois, son armure et sa contexture (les caractéristiques de ses fils de trame et de chaîne ainsi que le nombre desdits fils au centimètre). L'ensemble de ces deux données détermine les propriétés dudit support textile (de ladite étoffe).

Après ce rappel de notions générales, on fournit ci-après quelques précisions sur la contexture des supports textiles du type serpillière ou lavette (support textile selon l'art antérieur et selon l'invention; les caractéristiques de la présente invention ne se situant pas au niveau de ladite contexture).

Pour obtenir le résultat escompté au niveau de la capacité et de la vitesse d'absorption et également, avantageusement, au niveau du relief, on fait intervenir, dans la structure desdits supports textile des fils de gros diamètre (1,5 à 5 mm), de faible torsion, absorbants, généralement des fils à base de fibres cellulosiques. De tels fils sont souvent préparés à partir de déchets. Ils sont à base de fibres de viscose, de coton et peuvent renfermer des fibres de polyester, polyamide, acrylique... Ils interviennent généralement à raison de 4 à 7 fils au centimètre.

Lesdits fils ont très peu de résistance mécanique et l'on doit donc faire intervenir dans la structure desdits supports d'autres fils pour assurer une bonne cohésion et une relative solidité à l'ensemble. Lesdits autres fils ne doivent toutefois pas trop altérer les capacité et vitesse d'absorption dudit ensemble.

A cet effet, on associe habituellement aux fils cellulosiques (en fait, en un matériau majoritairement cellulosique) des fils ou filaments de polyester pur ou des fils à base d'un mélange polyester/coton, très fins et très peu nombreux (on en trouve généralement de 5 à 7 au centimètre; et plûtot environ 6 au centimètre). D'une très faible capacité d'absorption, ceux-ci ne nuisent cependant pas aux performances d'absorption de l'ensemble dans la mesure où, grâce à leur finesse et en raison de leur faible nombre, ils ne masquent pas les gros fils absorbants.

Ainsi, aujourd'hui, tous les supports textiles du type serpillière ou lavette sont-ils composés de fils de chaîne très fins (de 10 à 60 mètres pour 1 gramme) à base de polyester et de fils de trame à base de fibres cellulosiques plus gros (de 1 à 3 mètres pour 1 gramme).

Lesdits fils de trame et fils de chaîne sont entrecroisés selon différents types d'armure.

La plus simple est l'armure toile. Elle est caractérisée par le fait que chaque fil de chaîne passe alternativement au-dessus et au-dessous de chaque fil de trame et réciproquement. On a représenté sur la figure 2a la mise en carte de ce type d'armure. Les supports textiles à base de cette armure, au sein de laquelle on a un entrecroisement maximum des fils de chaîne et des fils de trame, présentent une surface quasi lisse. Leur activité récurante est très faible. Ils sont considérés comme des produits grossiers, de bas de gamme.

On trouve sur le marché des produits plus sophistiqués dits produits gaufrés qui, pour assurer un nettoyage efficace, développer une certaine action récurante, présentent à leurs surfaces des parties en relief. Sur chacune de leurs faces, on a créé un effet de strie par le biais d'un type d'armure particulier dit gaufrage ou en nid d'abeille. Selon ce type d'armure, chaque fil de trame présente un flotté, plus ou moins long, mais toujours d'une longueur comprise entre 0,5 et 2,5 cm.

On a représenté, sur la figure 2b, la mise en carte d'un tel type d'armure. L'armure représentée comporte six fils de trame et huit fils de chaîne.

Le premier fil de trame présente un flotté de 5 (ledit fil passe consécutivement sous cinq fils de chaîne).

Le second fil de trame présente un flotté de 3 (ledit fil passe consécutivement sous trois fils de chaîne) ; ledit flotté de 3 est positionné, de façon symétrique, sous le précédent flotté de 5.

Le troisième fil de trame présente également un flotté de 3 (ledit fil passe consécutivement sur trois fils de chaîne) ; ledit flotté de 3 est décalé par rapport au précédent.

Le quatrième fil de trame présente un flotté de 5 (ledit fil passe consécutivement sur cinq fils de chaîne) ; décalé.

Le cinquième fil de trame présente un flotté de 3 (ledit fil passe consécutivement sur trois fils de chaîne) ; positionné de la même façon que le précédent flotté de 3.

Le sixième fil de trame présente, enfin, un flotté de 3 (ledit fil passe consécutivement sous trois fils de chaîne) ; identique à celui du second fil de trame.

Comme indiqué ci-dessus, dans le motif de base de cette armure, chaque fil de trame présente un flotté.

A ce jour, on trouve donc sur le marché ce type de support textile gaufré qui donne entière satisfaction tant sur le plan de l'esthétique que sur celui de l'efficacité. L'armure nid d'abeille confère en effet aux deux faces dudit support textile un relief adéquat.

Toutefois, ces supports textiles de l'art antérieur présentent un inconvénient majeur. Ils ne supportent pas le lavage en machine à laver. A l'issue d'un tel lavage, on les retrouve complètement déformés ; la déformation étant irréversible. Le produit lavé ondule fortement et devient quasi inutilisable.

C'est à ce problème technique de la stabilité en machine à laver des supports textiles avec relief que la présente invention propose une solution. On notera incidemment que ledit problème technique n'offre aucune analogie avec les problèmes de retrait ou de déformation au lavage des textiles d'habillement, qui sont, eux, de composition et structure différentes. Ledit problème technique est, dans le contexte de l'invention, inhérent à la nature des fils intervenants (présence de fils de trame de gros diamètre, à faible torsion, liés avec des fils de chaîne très fins et très peu nombreux) et à leur agencement au sein de l'armure (agencement avec flottés, destiné à générer le relief nécessaire à l'efficacité).

Selon l'invention, on propose des supports textiles avec relief d'un nouveau type qui ont la capacité de supporter des lavages en machine à laver à 90°C, sans présenter aucun phénomène d'ondulation et tout en conservant ledit relief nécessaire à leur efficacité. De tels supports textiles sont avantageusement utilisés, avec lavages périodiques en machine à laver, pour le nettoyage des collectivités locales et notamment des hôpitaux.

On propose donc, selon la présente invention, des supports textiles du type serpillière ou lavette, présentant deux faces, dont l'une au moins est dotée d'un certain relief et une faible épaisseur. Lesdits supports textiles, de façon classique, sont constitués de fils de trame de gros diamètre en un matériau absorbant et de fils de chaîne fins en un matériau résistant ; lesdits fils de trame et fils de chaîne étant, sur la majeure partie, voire la totalité de la surface desdits supports, entrecroisés, pour générer ledit relief, selon une armure présentant un motif de base. (Lesdits fils de trame et fils de chaîne interviennent, comme déjà précisé, tous deux, peu nombreux au centimètre).

De façon caractéristique, ledit motif de base de l'armure, comporte au moins un fil de trame avec flotté et au moins un fil de trame sans flotté. Ledit motif de base comporte généralement des fils de trame avec flotté et des fils de trame sans flotté. On rappelle incidemment ici que sur le schéma de mise en carte dudit motif de base, on ne trouve pas de flotté sur toute la longueur d'une trame ou d'une chaîne (ainsi le motif de base qui ne comporte que deux fils de trame comporte-t-il obligatoirement au moins quatre fils de chaîne). L'alternance au sens de l'invention (trame(s) avec flotté / trame(s) sans flotté) est une alternance, plus ou moins régulière, qui fait intervenir successivement au moins une (une ou plusieurs) trame(s) avec flotté et au moins une (une ou plusieurs) trame(s) sans flotté.

Pour résoudre le problème technique évoqué ci-dessus, la Demanderesse a modifié l'armure des supports textiles gaufrés selon l'art antérieur.

Les supports textiles de l'invention sont élaborés à partir des mêmes matériaux (fils de trame de même nature, fils de chaîne de même nature) et par la même technique (tissage) que ceux de l'art antérieur (supports textiles gaufrés, à armure en nid d'abeille). Ils présentent la même contexture que lesdits supports textiles de l'art antérieur du type serpillière ou lavette. Ils se distinguent de ceux-ci par la structure de l'armure. Leur armure comporte au moins un fil de trame avec flotté et au moins un fil de trame sans flotté. Généralement, elle comporte des fils de trame avec flotté et des fils de trame sans flotté. La (les) trame(s) avec flotté, qui donne(nt) le relief est (sont) ainsi, dans la structure des supports textiles de l'invention, encadrée(s) et maintenue(s) par des trames à entrecroisement maximal.

Des armures du type préconisé dans le cadre de la présente invention ont été per se décrites, notamment dans un article intitulé "Nouvelles armures fondamentales" de l'Industrie Textile (1982) juin, No 1123, Paris (Fr), pp. 538-539 et mises en oeuvre, notamment pour la réalisation de cravates (voir GB-A-2 280 685) et d'étoffes enduites (voir GB-A-962 693), avec des fils de trame et des fils de chaînes, tous deux très fins, qui interviennent très nombreux au centimètre. Leur mise en oeuvre, dans le cadre de la présente invention, avec une contexture totalement différente : avec des gros fils de trame (dont le diamètre est supérieur au millimètre) et des fils de chaîne fins qui interviennent, tous deux, peu nombreux au centimètre (mise en oeuvre qui conduit à des résultats fort intéressants) n'a jamais été décrite, ni suggérée dans l'art antérieur.

Comme indiqué ci-dessus, le motif de base de l'armure spécifique est reproduit sur toute la surface des supports textiles de l'invention ou sur seulement la majeure partie de celle-ci. Dans cette seconde hypothèse, on trouve généralement associée à ladite armure spécifique, une armure toile. Une telle armure toile (telle que schématisée sur la figure 2a annexée) peut intervenir selon au moins une bande, avantageusement colorée, dans le sens de la trame et/ou sur tout ou partie du pourtour du support textile de l'invention. Selon l'art antérieur, peut intervenir de la même façon, une armure toile avec l'armure en nid d'abeille...

Les flottés au sein de l'armure selon l'invention sont analogues à ceux de l'art antérieur. Ils ont généralement une longueur comprise entre 0,5 et 2,5 cm, avantageusement entre 0,8 et 1,2 cm.

De façon classique, ils se répartissent avantageusement sur les deux faces du support textile. On assure ainsi du relief sur les deux faces et une cohésion à l'ensemble.

Dans le cadre de l'invention, on a cherché à optimiser l'armure proposée, selon laquelle les flottés conférant le relief sont stabilisés. On a pris en compte, à cette fin, les trois critères d'optimisation ci-après :
- l'efficacité au nettoyage, directement liée à l'importance du relief ;
- la stabilité au lavage en machine à laver, directement liée à la force de liage des fils entre eux ;
- l'esthétique du support.

Dans le cadre de cette optimisation :
- au sein du motif de base de l'armure des supports de l'invention, on trouve avantageusement au moins un fil de trame sans flotté (à liage maximum) pour quatre fils de trame avec flotté (on génère ainsi un relief avec un liage conséquent);
- au sein du motif de base de l'armure des supports de l'invention, on trouve, encore plus avantageusement, deux fils de trame sans flotté pour trois fils de trame avec flotté (on génère ainsi un relief avec un liage plus conséquent);
- selon un mode de réalisation préféré, au sein du motif de base de l'armure des supports de l'invention, motif de base qui comporte n fils de chaîne (on parle aussi d'une armure dont le rapport d'armure en chaîne est n), on trouve au moins un fil de trame avec un flotté supérieur à $\frac{\text{n}}{\text{2}}$ (ledit fil de trame passe sur ou sous plus de fils $\frac{\text{n}}{\text{2}}$ de chaîne)(on optimise ainsi le relief généré).

On a ainsi développé, selon l'invention, un type d'armure particulièrement préféré. Sa mise en carte est schématisée sur la figure 3a. Le motif de base de cette armure comporte cinq fils de trame et huit fils de chaîne. Lesdits fils de trame et de chaîne sont agencés de sorte que :
- le premier fil de trame présente un flotté de 5 ;
-le second fil de trame présente également un flotté de 5 (avantageusement positionné sous le précédent et sur la même face) ;
- le troisième fil de trame ne présente pas de flotté ;
- le quatrième fil de trame présente un flotté de 3 (sur la face opposée à celle présentant lesdits flottés de 5) ;
- le cinquième fil de trame ne présente pas de flotté.

Le positionnement relatif des flottés de 5 et de celui de 3 a été optimisé pour générer le relief et assurer toutefois un liage minimum.

Cette armure permet notamment l'élaboration de supports textiles, agréables à l'oeil, performants, stables après lavage en machine à laver et ce, à partir des matériaux classiquement utilisés pour l'élaboration de supports connus avec les techniques de tissage classique.

Une armure voisine, schématisée sur la figure 3c, constitue également une variante avantageuse de l'invention. Elle diffère de la précédente en ce que le quatrième fil de trame ne présente pas de flotté.

Comme déjà indiqué dans le présent texte, les fils de trame sont généralement à base de fibres cellulosiques tandis que les fils de chaîne sont généralement à base de fibres ou filaments de polyester ou d'un mélange fibres de polyester/fibres de coton.

On rappelle ici qu'au sein des supports textiles de l'invention, les fils de trame (gros fils d'un diamètre supérieur au millimètre, généralement supérieur ou égal à 1,5 mm) ont généralement un numéro métrique compris entre 1 et 3 tandis que les fils de chaîne (fils fins) ont généralement un numéro métrique compris entre 10 et 60. On indique également, à toutes fins utiles, que l'on trouve généralement au sein desdits supports, de 4 à 7 fils de trame au centimètre (pour généralement 5 à 7, environ 6, fils de chaîne au centimètre).

Dans tout le présent texte, on a positionné les fils de trame et les fils de chaîne comme cela se fait logiquement pour des raisons pratiques. On a parlé de flotté pour lesdits fils de trame. Il n'est nullement exclu de développer l'invention dans un contexte inverse (trame <---> chaîne).

On reconsidère maintenant brièvement l'invention en se référant aux figures annexées.

La figure 1, comme indiqué plus haut dans le présent texte, illustre le "principe" de l'invention et les définitions proposées en préambule dudit texte.

La figure 2a, comme indiqué plus haut dans le présent texte, représente la mise en carte de l'armure toile (art antérieur).

La figure 2b, comme indiqué plus haut dans le présent texte, représente la mise en carte de l'armure gaufrée ou en nid d'abeille (art antérieur).

Les figures 3a, 3b et 3c représentent trois mises en carte d'armures convenant pour la structure de supports textiles de l'invention ; armures qui présentent des motifs comportant des fils de trame avec flotté et des fils de trame sans flotté.

La figure 3a illustre la variante préférée de l'invention. La figure 3c illustre une variante proche de ladite variante préférée.

Ces deux armures comportent cinq fils de trame et huit fils de chaîne.

On observe que l'armure selon la figure 3a renferme 3 trames à flotté pour 2 sans flotté tandis que l'armure selon la figure 3c renferme 2 trames à flotté pour 3 sans flotté. Ladite armure selon la figure 3c comporte distinctement une partie donnant le relief (partie supérieure : les deux premiers fils de trame) et une partie assurant la tenue mécanique (partie inférieure : les trois derniers fils de trame).

La figure 3b illustre une autre variante de l'invention. Selon celle-ci, l'armure comporte six fils de trame et huit fils de chaîne. On observe que ladite armure renferme 4 trames à flotté pour 2 sans flotté.

Quelle que soit la variante de réalisation de l'invention, on observe au niveau du motif de base de l'armure, une alternance, une combinaison de fil(s) de trame avec flotté et de fil(s) de trame sans flotté (ladite combinaison respectant le principe de base : pas de flotté sur toute la longueur d'une trame ou d'une chaîne). Ceci distingue parfaitement les armures de l'invention de celles selon l'art antérieur :
- l'armure toile (Fig. 2a) qui ne renferme pas de flotté ;
- l'armure gaufrée (Fig. 2b) dont chaque fil de trame présente un flotté.

La stabilité au lavage en machine à laver des supports textiles de l'invention a été vérifiée. On a notamment lavé des échantillons de tels supports - supports dont les fils de chaîne et de trame sont entrecroisés selon les trois armures dont la mise en carte est telle que représentée sur les figures 3a, 3b et 3c - d'une masse de 1700 g ± 150 g en machine à laver Thomson. Le cycle de lavage a été mis en oeuvre dans les conditions ci-après :

| | | |
|---|---|---|
| Température | 90°C | |
| Quantité de lessive | 92 g ± 2 g | au prélavage |
| (lessive Mentor) | 92 g ± 2 g | au lavage |
| Durée du cycle | environ 2 h 30 min (450 tours/min) | |
| Essorage | 850 tours/min. | |

Lesdits échantillons à l'issue d'un tel lavage, se sont trouvés légèrement rétrécis mais nullement déformés. On n'a pas observé d'ondulation à leur surface.

## Revendications

1. Support textile du type serpillière ou lavette, présentant deux faces dont l'une au moins est dotée d'un certain relief et une faible épaisseur, constitué de fils de trame de gros diamètre en un matériau absorbant et de fils de chaîne fins en un matériau résistant; lesdits fils de trame et fils de chaîne étant sur la majeure partie, voire la totalité de la surface dudit support, entrecroisés, pour générer ledit relief, selon une armure présentant un motif de base, caractérisé en ce que ledit motif de base comporte au moins un fil de trame avec flotté et au moins un fil de trame sans flotté.

2. Support textile selon la revendication 1, caractérisé en ce que lesdits flottés ont une longueur comprise entre 0,5 et 2,5 cm, avantageusement entre 0,8 et 1,2 cm.

3. Support textile selon l'une des revendications 1 ou 2, caractérisé en ce que lesdits flottés se répartissent sur les deux faces dudit support.

4. Support textile selon l'une quelconque des revendications 1 à 3, caractérisé en ce que, au sein dudit motif de base, on trouve au moins un fil de trame sans flotté pour quatre fils de trame avec flotté.

5. Support textile selon l'une quelconque des revendications 1 à 4, caractérisé en ce que, au sein dudit motif de base, on trouve deux fils de trame sans flotté pour trois fils de trame avec flotté.

6. Support textile selon l'une quelconque des revendications 1 à 5, caractérisé en ce que, au sein dudit motif de base qui comporte n fils de chaîne, on trouve au moins un fil de trame avec un flotté supérieur à $\frac{\text{n}}{\text{2}}$ (ledit fil de trame passe sur ou sous plus de $\frac{\text{n}}{\text{2}}$ fils de chaîne).

7. Support textile selon l'une quelconque des revendications 1 à 6, caractérisé en ce que ledit motif de base comporte, pour huit fils de chaîne, cinq fils de trame :
- le premier avec un flotté de 5 (ledit fil de trame passe sur ou sous cinq fils de chaîne),
- le second avec un flotté de 5 (ledit fil de trame passe sur ou sous cinq fils de chaîne), positionné sous le précédent,
- le troisième sans flotté,
- le quatrième avec un flotté de 3 (ledit fil de trame passe sous ou sur trois fils de chaîne) ou sans flotté,
- le cinquième sans flotté.

8. Support textile selon l'une quelconque des revendications 1 à 7, caractérisé en ce qu'il présente sur sa surface, outre ledit motif de base répété, au moins une bande en armure toile, dans le sens de la trame.

9. Support textile selon l'une quelconque des revendications 1 à 8, caractérisé en ce qu'il comporte un pourtour en armure toile.

10. Support textile selon l'une quelconque des revendications 1 à 9, caractérisé en ce que lesdits fils de trame sont à base de fibres cellulosiques et lesdits fils de chaîne sont à base de fibres ou filaments de polyester ou d'un mélange fibres de polyester/fibres de coton.
